# EUROPÄISCHE PATENTSCHRIFT

(11) **EP 0 885 998 B1**
(45) Veröffentlichungstag und Bekanntmachung des Hinweises auf die Patenterteilung: **03.11.2004**
(21) Anmeldenummer: 98810523.5
(22) Anmeldetag: 09.06.1998
(51) Int. Cl.: D06P 5/00, D06P 1/38, D06P 1/52, D06P 1/651, C09B 62/04, C09B 62/503, C09D 11/00

(54) **Verfahren zum Bedrucken von textilen Fasermaterialien nach dem Tintenstrahldruck-Verfahren**
Process for ink jet printing textile materials
Procédé d'impression par jet d'encre de matériaux textiles

(30) Priorität: 17.06.1997 CH 147397
(43) Veröffentlichungstag der Anmeldung: 23.12.1998
(73) Patentinhaber: Ciba Specialty Chemicals Holding Inc., 4057 Basel (CH)
(72) Erfinder: Lacroix, Roger, 68300 Village-Neuf (FR); Mheidle, Mickael, 68390 Sausheim (FR); Scheibli, Peter, 4103 Bottmingen (CH)

(56) Entgegenhaltungen:
- GB-A- 2 252 335
- US-A- 5 542 972
- DATABASE WPI Section Ch, Week 198544 Derwent Publications Ltd., London, GB; Class A60, AN 1985-273488 XP002124482 & JP 60 185886 A (CANON KK), 21. September 1985 (1985-09-21)

## Beschreibung

Die vorliegende Erfindung betrifft Verfahren zum Bedrucken von textilen Fasermaterialien mit Reaktivfarbstoffen nach dem Tintenstrahldruck-Verfahren (Jet- und Ink-Jet-Verfahren) sowie entsprechende Drucktinten.

Tintenstrahldruck-Verfahren werden bereits seit einigen Jahren in der Textilindustrie angewendet. Diese Verfahren ermöglichen es, auf die sonst übliche Herstellung einer Druckschablone zu verzichten, so dass erhebliche Kosten- und Zeiteinsparungen erzielt werden können. Insbesondere bei der Herstellung von Mustervorlagen kann innerhalb deutlich geringerer Zeit auf veränderte Bedürfnisse reagiert werden.

Entsprechende Tintenstrahldruck-Verfahren sollten insbesondere optimale anwendungstechnische Eigenschaften aufweisen. Zu erwähnen seien in diesem Zusammenhang Eigenschaften wie die Viskosität, Stabilität, Oberflächenspannung und Leitfähigkeit der verwendeten Tinten. Femer werden erhöhte Anforderungen an die Qualität der erhaltenen Drucke gestellt, wie z.B. bezüglich Farbstärke, Faser-Farbstoff-Bindungsstabilität sowie Nassechtheitseigenschaften. Von den bekannten Verfahren werden diese Anforderungen nicht in allen Eigenschaften erfüllt, so dass weiterhin ein Bedarf nach neuen Verfahren für den textilen Tintenstrahldruck besteht.

Die US-A-5542972 offenbart wässrige Tintenzusammensetzungen für den Tintenstrahldruck, die Farbstoffe mit reaktiven Cyanamidogruppen enthalten.

Gegenstand der Erfindung ist ein Verfahren zum Bedrucken von textilen Fasermaterialien nach dem Tintenstrahldruck-Verfahren, welches dadurch gekennzeichnet ist, dass man diese Fasermaterialien mit einer wässrigen Tinte bedruckt, welche mindestens einen Reaktivfarbstoff der Formeln und worin
Z und Z' unabhängig voneinander Vinyl oder ein Rest der Formel -CH₂-CH₂-OSO₃H sind,
B₁ und B₂ einen C₂-C₁₂-Alkylenrest bedeuten, welcher durch 1, 2 oder 3 Glieder -O- unterbrochen sein kann und unsubstituiert oder durch Hydroxy, Sulfo, Sulfato, Cyano oder Carboxy substituiert ist und
CuPhC ein Kupferphthalocyaninrest ist, und
b) 1,2-Propylenglykol oder N-Methyl-2-pyrrolidon
enthält.

B₁ und B₂ bedeuten vorzugsweise einen C₂-C₁₂-Alkylenrest, welcher durch 1 oder 2 Glieder -O- unterbrochen sein kann und unsubstituiert oder durch Hydroxy substituiert ist.

Besonders bevorzugt bedeuten B, und B₂ einen C₂-C₆-Alkylenrest. Ganz besonders bevorzugt ist B, 1,3-Propylen und B₂ 1,2-Aethylen.

Z ist bevorzugt Vinyl. Für Z' ist die Bedeutung als Rest der Formel -CH₂-CH₂-OSO₃H bevorzugt.

Vorzugsweise ist B₁ 1,3-Propylen, B₂ 1,2-Aethylen, Z Vinyl und Z' ein Rest der Formel -CH₂-CH₂-OSO₃H.

Für das erfindungsgemässe Verfahren bevorzugte Reaktivfarbstoffe sind solche der Formeln (1a) bis (1g), insbesondere der Formeln (1a) bis (1f) und vorzugsweise solche der der Formeln (1a), (1b), (1d) und (1f).

Die Reaktivfarbstoffe der Formeln (1a) bis (1i) sind bekannt oder können in Analogie zu bekannten Verbindungen erhalten werden, wie z.B. durch übliche Diazotierungs-, Kupplungs- und Kondensationsreaktionen.

Die in den Tinten verwendeten Reaktivfarbstoffe der Formeln (1 a) bis (1 i) sollten vorzugsweise salzarm sein, d.h. einen Gesamtgehalt an Salzen von weniger als 0,5 Gew.-%, bezogen auf das Gewicht der Farbstoffe, enthalten. Reaktivfarbstoffe, die, bedingt durch ihre Herstellung und/oder die nachträgliche Zugabe von Coupagemitteln grössere Salzgehalte aufweisen, können z.B. durch Membrantrennverfahren, wie Ultrafiltration, Umkehrosmose oder Dialyse, entsalzt werden.

Vorzugsweise enthalten die Tinten als Farbstoffe ausschliesslich solche der obigen Formeln (1a) bis (1i).

Die Tinten enthalten bevorzugt einen Gesamtgehalt an Reaktivfarbstoffen der obigen Formeln (1a) bis (1i) von 5 bis 35 Gew.-%, insbesondere 10 bis 35 Gew.-% und vorzugsweise 10 bis 20 Gew.-%, bezogen auf das Gesamtgewicht der Tinte.

Der Gehalt an N-Methyl-2-pyrrolidon oder 1,2-Propylenglykol in der Tinte ist üblicherweise 5 bis 30 Gew.-%, insbesondere 5 bis 20 Gew.-% und vorzugsweise 10 bis 20 Gew.-%, bezogen auf das Gesamtgewicht der Tinte.

Bevorzugt enthalten die Tinten 1,2-Propylenglykol, üblicherweise in einer Menge von 5 bis 30 Gew.-%, insbesondere 5 bis 20 Gew.-% und vorzugsweise 10 bis 20 Gew.-%, bezogen auf das Gesamtgewicht der Tinte.

Ferner können die Tinten Puffersubstanzen enthalten, wie z.B. Borax, Borat oder Citrat. Als Beispiele seien Borax, Natriumborat, Natriumtetraborat sowie Natriumcitrat genannt. Sie werden insbesondere in Mengen von 0,1 bis 3 Gew.-%, vorzugsweise 0,1 bis 1 Gew.-%, bezogen auf das Gesamtgewicht der Tinte, verwendet, um einen pH-Wert von z.B. 4 bis 9, insbesondere 4 bis 8, einzustellen.

Als weitere Zusätze können die Tinten z.B. Alginat oder insbesondere wasserlösliche, nichtionogene Celluloseäther enthalten. Als wasserlösliche, nichtionogene Celluloseäther kommen z.B. Methyl-, Aethyl-, Hydroxyäthyl-, Methylhydroxyäthyl-, Hydroxypropyl- oder Hydroxypropylmethylcellulose in Betracht. Bevorzugt sind Methylcellulose oder insbesondere Hydroxyäthylcellulose. Als Alginate kommen insbesondere Alkalialginate und vorzugsweise Natriumalginat in Betracht. Die Celluloseäther sowie die Algnate werden in der Tinte üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte, verwendet. Sowohl die wasserlöslichen, nichtionogenen Celluloseäther als auch die Alginate werden als sogenannte Verdicker verwendet und erlauben die Einstellung einer bestimmten Viskosität der Tinte.

Bevorzugt sind für das erfindungsgemässe Verfahren solche Tinten, welche eine Viskosität von 1 bis 40 mPa·s, insbesondere 1 bis 20 mPa·s und vorzugsweise 1 bis 10 mPa·s aufweisen.

Weiterhin können die Tinten noch übliche Zusätze, wie z.B. schaumdämpfende Mittel oder insbesondere das Pilz- und/oder Bakterienwachstum hemmende Stoffe, enthalten. Diese werden üblicherweise in Mengen von 0,01 bis 1 Gew.-%, bezogen auf das Gesamtgewicht der Tinte, verwendet.

Die Tinten können in üblicher Weise durch Mischen der einzelnen Bestandteile in der gewünschten Menge Wasser hergestellt werden.

Gegenstand der vorliegenden Erfindung ist ferner ein Verfahren zum Bedrucken von textilen Fasermaterialien nach dem Tintenstrahldruck-Verfahren, welches dadurch gekennzeichnet ist, dass man diese Fasermaterialien mit einer wässrigen Tinte bedruckt, welche mindestens einen Reaktivfarbstoff der oben angegebenen Formeln (1a), (1b), (1d) und (1f) enthält. Als wässrige Tinten können femer auch solche verwendet werden, welche mindestens einen Reaktivfarbstoff der oben angegebenen Formeln (1 a) bis (1 i), insbesondere der Formeln (1a) bis (1f), gegebenenfalls mindestens einen der oben für die Tinten genannten Zusätze enthalten und keinThioglykol, vorzugsweise keine weiteren Zusätze, enthalten. Hierbei gelten die obigen Bevorzugungen.

Die erfindungsgemässen Verfahren zum Bedrucken von textilen Fasermaterialien können mit an und für sich bekannten für den textilen Druck geeigneten Tintenstrahldruckern ausgeführt werden.

Im Falle des Tintenstrahldruck-Verfahrens werden einzelne Tropfen der Tinte kontrolliert aus einer Düse auf ein Substrat gespritzt. Ueberwiegend werden hierzu die kontinuierliche Ink-Jet-Methode sowie die Drop on demand-Methode verwendet. Im Falle der kontinuierlichen Ink-Jet-Methode werden die Tropfen kontinuierlich erzeugt, wobei nicht für den Druck benötigte Tropfen in einen Auffangbehälter abgeleitet und rezykliert werden. Im Falle der Drop on demand-Methode hingegen werden Tropfen nach Wunsch erzeugt und gedruckt; d.h. es werden nur dann Tropfen erzeugt, wenn dies für den Druck erforderlich ist. Die Erzeugung der Tropfen kann z.B. mittels eines Piezo-Inkjet-Kopfes oder mittels thermischer Energie (Bubble Jet) erfolgen. Bevorzugt ist für das erfindungsgemässe Verfahren der Druck nach der kontinuierlichen Ink-Jet-Methode oder der Drop on demand-Methode.

Als textile Fasermaterialien kommen insbesondere hydroxylgruppenhaltige Fasermaterialien in Betracht. Bevorzugt sind cellulosehaltige Fasermaterialien, die ganz oder teilweise aus Cellulose bestehen. Beispiele sind natürliche Fasermaterialien wie Baumwolle, Leinen oder Hanf und regenerierte Fasermaterialien wie z.B. Viskose. Besonders bevorzugt sind hierbei Viskose sowie Lyocell oder vorzugsweise Baumwolle. Die genannten Fasermaterialien liegen vorzugsweise als flächige textile Gewebe, Gewirke oder Bahnen vor.

Gemäss einer bevorzugten Ausführungsform der vorliegenden Erfindung erfolgt vor dem Bedrucken eine Vorbehandlung des Fasermaterials, worin man das zu bedruckende Fasermaterial zuerst mit einer wässrigen alkalischen Flotte behandelt und das behandelte Fasermaterial gegebenenfalls trocknet.

Die wässrige alkalische Flotte enthält mindestens eine der üblichen Basen, welche in konventionellen Reaktivdruckverfahren zur Fixierung der Reaktivfarbstoffe eingesetzt werden. Die Base wird z.B. in einer Menge von 10 bis 100 g/l Flotte, vorzugsweise 10 bis 50 g/l Flotte, eingesetzt. Als Base kommen beispielsweise Natriumcarbonat, Natriumhydroxid, Dinatriumphosphat, Trinatriumphosphat, Natriumacetat, Natriumpropionat, Natriumhydrogencarbonat, wässriges Ammoniak oder Alkalispender, wie z.B. Natriumchloracetat oder Natriumformiat in Betracht. Vorzugsweise wird Natriumhydrogencarbonat, Natriumcarbonat oder eine Mischung aus Wasserglas und Natriumcarbonat verwendet. Der pH-Wert der alkalischen Flotte beträgt in der Regel 7,5 bis 13,5, vorzugsweise 8,5 bis 12,5. Die wässrige alkalische Flotte kann ausser den Basen weitere Zusätze, z.B. Hydrotropiermittel, enthalten. Als Hydrotropiermittel wird bevorzugt Harnstoff verwendet, der z.B. in einer Menge von 25 bis 200 g/l Flotte, vorzugsweise 50 bis 150 g/l Flotte eingesetzt wird. Vorzugsweise wird das Fasermaterial nach der obigen Vorbehandlung getrocknet.

Nach dem Bedrucken wird das Fasermaterial vorteilhafterweise getrocknet, vorzugsweise bei Temperaturen bis 150°C, insbesondere 80 bis 120°C, und anschliessend einem Hitzebehandlungsprozess unterworfen, um den Druck zu vervollständigen, bzw. den Farbstoff zu fixieren.

Die Hitzebehandlung kann z.B. durch ein Warmverweilverfahren, einen Thermosolierprozess oder vorzugsweise durch ein Dämpfverfahren durchgeführt werden.

Beim Dämpfverfahren wird das bedruckte Fasermaterial z.B. einer Behandlung in einem Dämpfer mit gegebenenfalls überhitztem Dampf, zweckmässigerweise bei einer Temperatur von 95 bis 180° C, vorteilhafterweise im Sattdampf, unterzogen.

Im Anschluss wird das bedruckte Fasermaterial in der Regel in üblicher Weise mit Wasser ausgewaschen um nichtfixierten Farbstoff zu entfernen.

Gegenstand der vorliegenden Erfindung sind ferner wässrige Drucktinten für das Tintenstrahldruck-Verfahren, welche dadurch gekennzeichnet sind, dass sie
a) 5 bis 35 Gew.-% mindestens eines Reaktivfarbstoffes der obigen Formeln (1a) bis (1i) und
b) 5 bis 30 Gew.-% N-Methyl-2-pyrrolidon oder 1,2-Propylenglykol enthalten.

Für die Drucktinten sowie für die Reaktivfarbstoffe der Formeln (1a) bis (1i) gelten hierbei die weiter oben angegebenen Bedeutungen und Bevorzugungen.

Die nach den erfindungsgemässen Verfahren erhältlichen Drucke weisen gute Allgemeinechtheiten auf; sie besitzen z.B. eine hohe Faser-Farbstoff-Bindungsstabilität sowohl im sauren als auch im alkalischen Bereich, eine gute Lichtechtheit, gute Nassechtheiten, wie Wasch-, Wasser-, Seewasser-, Überfärbe-und Schweissechtheit, eine gute Chlorechtheit, Reibechtheit, Bügelechtheit und Plissierechtheit sowie scharfe Konturen und eine hohe Farbstärke. Die verwendeten Drucktinten zeichnen sich durch gute Stabilität und gute Viskositätseigenschaften aus.

Die nachfolgenden Beispiele dienen zur Erläuterung der Erfindung. Die Temperaturen sind in Celsiusgraden angegeben, Teile sind Gewichtsteile, die Prozentangaben beziehen sich auf Gewichtsprozente, sofern nicht anders vermerkt. Gewichtsteile stehen zu Volumenteilen im Verhältnis von Kilogramm zu Liter.

### Beispiel 1:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel
   - 15 Gew.-% 1,2-Propylenglykol,
   - 0,5 Gew.-% Borax und
   - 69,5 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 2:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel
   - 15 Gew.-% 1,2-Propylenglykol,
   - 0,5 Gew.-% Borax und
   - 69,5 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 3:

a) Laugiertes Viskose-Gewebe wird mit einer Flotte, enthaltend 30 g/l Natriumcarbonat und 100 g/l Harnstoff, foulardiert (Flottenaufnahme 70%) und getrocknet.
b) Auf das gemäss Schritt a) vorbehandelte laugierte Viskose-Gewebe wird eine wässrige Tinte mit einer Viskosität von 2 mPa.s, enthaltend
   - 15 Gew.-% des Reaktivfarbstoffs der Formel
   - 15 Gew.-% 1,2-Propylenglykol,
   - 0,5 Gew.-% Borax und
   - 69,5 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 4:

a) Laugiertes Viskose-Gewebe wird mit einer Flotte, enthaltend 30 g/l Natriumcarbonat und 150 g/l Harnstoff, foulardiert (Flottenaufnahme 70%) und getrocknet.
b) Auf das gemäss Schritt a) vorbehandelte laugierte Viskose-Gewebe wird eine wässrige Tinte mit einer Viskosität von 2 mPa.s, enthaltend
   - 15 Gew.-% des Reaktivfarbstoffs der Formel
   - 15 Gew.-% 1,2-Propylenglykol,
   - 0,5 Gew.-% Borax und
   - 69,5 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen orangen Druck mit sehr guten Waschechtheiten.

### Beispiel 5:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel
   - 15 Gew.-% 1,2-Propylenglykol und
   - 70 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 6:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel
   - 15 Gew.-% 1,2-Propylenglykol,
   - 0,5 Gew.-% Borax und
   - 69,5 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 7:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel
   - 15 Gew.-% 1,2-Propylenglykol,
   - 0,5 Gew.-% Natriumcitrat und
   - 69,5 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen türkisfarbenen Druck mit sehr guten Waschechtheiten.

### Beispiel 8:

a) Mercerisiertes Baumwoll-Satin wird mit einer Flotte, enthaltend 30 g/l Natriumcarbonat und 50 g/l Hamstoff, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel
   - 15 Gew.-% 1,2-Propylenglykol und
   - 70 Gew.-% Wasser
mit einem Drop-on-Demand Inkjet-Kopf (Bubble Jet) aufgedruckt. Der Druck wird vollständig getrocknet und 4 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 9:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel (101),
   - 0,5 Gew.-% Borax und
   - 84,5 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 10:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel (102),
   - 0,5 Gew.-% Borax und
   - 84,5 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 11:

a) Laugiertes Viskose-Gewebe wird mit einer Flotte, enthaltend 30 g/l Natriumcarbonat und 150 g/l Harnstoff, foulardiert (Flottenaufnahme 70%) und getrocknet.
b) Auf das gemäss Schritt a) vorbehandelte laugierte Viskose-Gewebe wird eine wässrige Tinte mit einer Viskosität von 2 mPa.s, enthaltend
   - 15 Gew.-% des Reaktivfarbstoffs der Formel (104),
   - 0,5 Gew.-% Borax und
   - 84,5 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen orangen Druck mit sehr guten Waschechtheiten.

### Beispiel 12:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte mit einer Viskosität von 2 mPa.s, enthaltend
   - 15 Gew.-% des Reaktivfarbstoffs der Formel (106),
   - 0,5 Gew.-% Borax und
   - 84,5 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

### Beispiele 13 bis 20:

Verfährt man wie in einem der Beispiele 1 bis 8 angegeben, verwendet jedoch anstelle von 15 Gew.-% 1,2-Propylenglykol 15 Gew.-% N-Methyl-2-pyrrolidon, so erhält man analoge Drucke mit guten Waschechtheiten.

## Patentansprüche

1. Verfahren zum Bedrucken von textilen Fasermaterialien nach dem Tintenstrahldruck-Verfahren, **dadurch gekennzeichnet, dass** man diese Fasermaterialien mit einer wässrigen Tinte bedruckt, welche
a) mindestens einen Reaktivfarbstoff der Formeln und worin
Z und Z' unabhängig voneinander Vinyl oder ein Rest der Formel -CH₂-CH₂-OSO₃H sind,
B₁ und B₂ einen C₂-C₁₂-Alkylenrest bedeuten, welcher durch 1, 2 oder 3 Glieder -O- unterbrochen sein kann und unsubstituiert oder durch Hydroxy, Sulfo, Sulfato, Cyano oder Carboxy substituiert ist und
CuPhC ein Kupferphthalocyaninrest ist, und
b) 1,2-Propylenglykol oder N-Methyl-2-pyrrolidon enthält.

2. Verfahren gemäss Anspruch 1, **dadurch gekennzeichnet, dass** Z Vinyl ist.

3. Verfahren gemäss einem der Ansprüche 1 und 2, **dadurch gekennzeichnet, dass** Z' ein Rest der Formel -CH₂-CH₂-OSO₃H ist.

4. Verfahren gemäss einem der Ansprüche 1 bis 3, **dadurch gekennzeichnet, dass** B₁ und B₂ einen C₂-C₆-Alkylenrest bedeuten.

5. Verfahren gemäss einem der Ansprüche 1 bis 4, **dadurch gekennzeichnet, dass** B₁ 1,3-Propylen, B₂ 1,2-Aethylen, Z Vinyl und Z' ein Rest der Formel -CH₂-CH₂-OSO₃H ist.

6. Verfahren gemäss einem der Ansprüche 1 bis 5, **dadurch gekennzeichnet, dass** man eine Tinte verwendet, welche einen Gesamtgehalt an Reaktivfarbstoffen der Formeln (1a) bis (1i) von 5 bis 35 Gew.-% enthält.

7. Verfahren gemäss einem der Ansprüche 1 bis 6, **dadurch gekennzeichnet, dass** man eine Tinte verwendet, welche 5 bis 30 Gew.-% N-Methyl-2-pyrrolidon oder 1,2-Propylenglykol enthält.

8. Verfahren gemäss einem der Ansprüche 1 bis 7, **dadurch gekennzeichnet, dass** man eine Tinte verwendet, welche 5 bis 30 Gew.-% 1,2-Propylenglykol enthält.

9. Verfahren gemäss einem der Ansprüche 1 bis 8, **dadurch gekennzeichnet**, man eine Tinte verwendet, welche eine Viskosität von 1 bis 40 mPa·s, insbesondere 1 bis 10 mPa·s, aufweist.

10. Verfahren gemäss einem der Ansprüche 1 bis 9, **dadurch gekennzeichnet, dass** man eine Tinte verwendet, welche eine Puffersubstanz enthält.

11. Verfahren gemäss einem der Ansprüche 1 bis 10, **dadurch gekennzeichnet, dass** man cellulosische Fasermaterialien, insbesondere Baumwolle oder Viskose, bedruckt.

12. Verfahren zum Bedrucken von textilen Fasermaterialien nach dem Tintenstrahldruck-Verfahren, **dadurch gekennzeichnet, dass** man diese Fasermaterialien mit einer wässrigen Tinte bedruckt, welche mindestens einen Reaktivfarbstoff der Formeln (1a), (1b), (1d) und (1f) gemäss Anspruch 1 enthält.

13. Wässrige Drucktinte für das Tntenstrahldruck-Verfahren, **dadurch gekennzeichnet, dass** sie
a) 5 bis 35 Gew.-% mindestens eines Reaktivfarbstoffes der Formeln (1a) bis (1i) gemäss Anspruch 1 und
b) 5 bis 30 Gew.-% N-Methyl-2-pyrrolidon oder 1,2-Propylenglykol enthält.

14. Wässrige Drucktinte gemäss Anspruch 13, **dadurch gekennzeichnet, dass** sie 5 bis 30 Gew.-% 1,2-Propylenglykol enthält.

## Claims

1. A process for printing textile fibre materials in accordance with the ink-jet printing process, wherein the fibre materials are printed with an aqueous ink comprising
a) at least one reactive dye of formulae and wherein
Z and Z' are each independently of the other vinyl or a radical of the formula
-CH₂-CH₂-OSO₃H,
B₁ and B₂ are each a C₂-C₁₂alkylene radical which may be interrupted by 1, 2 or 3 -O- members and is unsubstituted or substituted by hydroxy, sulfo, sulfato, cyano or by carboxy and
CuPhC is a copper phthalocyanine radical, and
b) 1,2-propylene glycol or N-methyl-2-pyrroiidone.

2. A process according to claim 1, wherein Z is vinyl.

3. A process according to either claim 1 or claim 2, wherein Z' is a radical of the formula -CH₂-CH₂-OSO₃H.

4. A process according to any one of claims 1 to 3, wherein B₁ and B₂ are each a C₂-C₆-alkylene radical.

5. A process according to any one of claims 1 to 4, wherein B₁ is 1,3-propylene, B₂ is 1,2-ethylene, Z is vinyl and Z' is a radical of the formula -CH₂-CH₂-OSO₃H.

6. A process according to any one of claims 1 to 5, wherein an ink having a total content of reactive dyes of formulae (1a) to (1i) of from 5 to 35 % by weight is used.

7. A process according to any one of claims 1 to 6, wherein an ink comprising from 5 to 30 % by weight of N-methyl-2-pyrrolidone or 1,2-propylene glycol is used.

8. A process according to any one of claims 1 to 7, wherein an ink comprising from 5 to 30 % by weight of 1,2-propylene glycol is used.

9. A process according to any one of claims 1 to 8, wherein an ink having a viscosity of from 1 to 40 mPa·s, especially from 1 to 10 mPa·s, is used.

10. A process according to any one of claims 1 to 9, wherein an ink comprising a buffer substance is used.

11. A process according to any one of claims 1 to 10, wherein cellulosic fibre materials, especially cotton or viscose, are printed.

12. A process for printing textile fibre materials in accordance with the ink-jet printing process, wherein the fibre materials are printed with an aqueous ink comprising at least one reactive dye of formulae (1a), (1b), (1d) and (1f) according to claim 1.

13. An aqueous printing ink for the ink-jet printing process, comprising
a) from 5 to 35 % by weight of at least one reactive dye of formulae (1a) to (1i) according to claim 1 and
b) from 5 to 30 % by weight of N-methyl-2-pyrrolidone or 1,2-propylene glycol.

14. An aqueous printing ink according to claim 13, comprising from 5 to 30 % by weight of 1,2-propylene glycol.

## Revendications

1. Procédé pour imprimer des matériaux textiles fibreux par le procédé d'impression au jet d'encre, **caractérisé en ce qu'**on imprime ces matériaux fibreux avec une encre aqueuse qui contient
a) au moins un colorant réactif ayant les formules et où
Z et Z' représentent chacun indépendamment de l'autre un groupe vinyle ou un radical de formule -CH₂-CH₂-OSO₃H,
B₁ et B₂ représentent un radical alkylène en C₂ à C₁₂, qui peut être interrompu par 1, 2 ou 3 chaînons -O- et est non substitué ou est substitué par un ou des groupes hydroxy, sulfo, sulfato, cyano ou carboxy, et
CuPhC est un résidu de phtalocyanine de cuivre, et
b) du 1,2-propylèneglycol ou de la N-méthyl-2-pyrrolidone.

2. Procédé selon la revendication 1, **caractérisé en ce que** Z est le groupe vinyle.

3. Procédé selon l'une des revendications 1 et 2, **caractérisé en ce que** Z' est un radical de formule -CH₂-CH₂-OSO₃H.

4. Procédé selon l'une des revendications 1 à 3, **caractérisé en ce que** B₁ et B₂ représentent un radical alkylène en C₂ à C₆.

5. Procédé selon l'une des revendications 1 à 4, **caractérisé en ce que** B₁ est le 1,3-propylène, B₂ est le 1,2-éthylène, Z est le groupe vinyle et Z' est un radical de formule -CH₂-CH₂-OSO₃H.

6. Procédé selon l'une des revendications 1 à 5,
**caractérisé en ce qu'**on utilise une encre qui a une teneur totale en colorant réactif de formules (1a) à (1i) de 5 à 35 % en poids.

7. Procédé selon l'une des revendications 1 à 6, **caractérisé en ce qu'**on utilise une encre qui contient de 5 à 30 % en poids de N-méthyl-2-pyrrolidone ou de 1,2-propylèneglycol.

8. Procédé selon l'une des revendications 1 à 7, **caractérisé en ce qu'**on utilise une encre qui contient 5 à 30 % en poids de 1,2-propylèneglycol.

9. Procédé selon l'une des revendications 1 à 8, **caractérisé en ce qu'**on utilise une encre qui présente une viscosité de 1 à 40 mPa.s, en particulier de 1 à 10 mPa.s.

10. Procédé selon l'une des revendications 1 à 9, **caractérisé en ce qu'**on utilise une encre qui contient une substance tampon.

11. Procédé selon l'une des revendications 1 à 10, **caractérisé en ce qu'**on imprime des matériaux fibreux cellulosiques, en particulier du coton ou de la viscose.

12. Procédé pour imprimer des matériaux textiles fibreux par le procédé d'impression au jet d'encre, **caractérisé en ce qu'**on imprime ces matériaux fibreux avec une encre aqueuse qui contient au moins un colorant réactif ayant les formules (1a), (1b), (1d) et (1f) selon la revendication 1.

13. Encre d'impression aqueuse pour le procédé d'impression au jet d'encre, **caractérisée en ce qu'**elle contient :
a) de 5 à 35 % en poids d'au moins un colorant réactif ayant les formules (1a) à (1i) selon la revendication 1, et
b) de 5 à 30 % en poids de N-méthyl-2-pyrrolidone ou de 1,2-propylèneglycol.

14. Encre d'impression aqueuse selon la revendication 13, **caractérisée en ce qu'**elle contient 5 à 30 % en poids de 1,2-propylèneglycol.
